# EUROPÄISCHE PATENTANMELDUNG

(11) **EP 1 816 228 A1**
(43) Veröffentlichungstag der Anmeldung: **08.08.2007**
(21) Anmeldenummer: 06000641.8
(22) Anmeldetag: 12.01.2006
(51) Int. Cl.: C23C 4/12, B05B 7/22

(54) **Beschichtungsanlage und Beschichtungsverfahren**

(71) Anmelder: SIEMENS AKTIENGESELLSCHAFT, 80333 München (DE)
(72) Erfinder: Ladru, Francis-Jurjen, Dr., 14050 Berlin (DE); Reich, Gerhard, 10717 Berlin (DE); Riemann, Michael, 12309 Berlin (DE); Stadelmaier, Falk, 10709 Berlin (DE)

(57) **Zusammenfassung**

Die Erfindung betrifft eine Beschichtungsanlage (1), insbesondere Niederdruckplasmabeschichtungsanlage (2), mit mindestens einer Behandlungskammer (3) und einem Beschichtungswerkzeug (9), insbesondere einer Plasmaspritzvorrichtung, wobei mindestens eine Pumpe (zweite Pumpe 14) zur Evakuierung der Behandlungskammer (3) vorgesehen ist, welche Behandlungskammer (3) temperierbar ausgebildet ist. Daneben ist ein Beschichtungsverfahren zur Niederdruckplasmabeschichtung mit einer temperierten und evakuierten Behandlungskammer (3), in welcher ein Werkstück (12) mittels mindestens eines Beschichtungswerkzeugs (9) beschichtet wird. Zur Beschleunigung des Beschichtungsvorgangs, insbesondere des Evakuierens der Behandlungskammer wird vorgeschlagen, dass zumindest die Wände (11) der Behandlungskammer (3) und/oder das Innere der Behandlungskammer (3)auf eine Temperatur zwischen 45°C und 75°C temperiert sind.

## Beschreibung

Die Erfindung betrifft eine Beschichtungsanlage, insbesondere eine Niederdruckplasmabeschichtungsanlage, mit mindestens einer Behandlungskammer und einem Beschichtungswerkzeug, insbesondere einer Plasmaspritzvorrichtung, wobei mindestens eine Pumpe zur Evakuierung der Behandlungskammer vorgesehen ist, welche Behandlungskammer temperierbar ausgebildet ist. Daneben ist ein Beschichtungsverfahren mit einer temperierten und evakuierten Behandlungskammer, in welcher ein Werkstück mittels mindestens eines Beschichtungswerkzeugs beschichtet wird Gegenstand der Erfindung.

Beschichtungen werden häufig eingesetzt, um die oberflächlichen mechanischen oder chemischen Eigenschaften eines Werkstücks entsprechend dem Einsatzzweck zu verbessern. Eine Verbesserung kann hierbei in der Addition unterschiedlicher Eigenschaften zu dem eigentlichen Grundwerkstoff liegen, beispielsweise kann eine Zahnflankenoberfläche eines Zahnrades mit einem duktilen Kupferüberzug versehen werden oder die Heißgaskorrosionsbeständigkeit der Oberfläche einer Gasturbinenschaufel verbessert werden. Insbesondere zur zuletzt genannten Anwendung findet bevorzugt die sog. Niederdruckplasmabeschichtungstechnik Anwendung. Vor einer ständigen Herausforderung sieht sich hierbei die Beschichtungstechnik durch wachsende Anforderungen an die Lebensdauer der Beschichtung unter hoher Belastung gestellt. Hierbei ist es nicht ausreichend, wenn an einigen Stellen die Beschichtung gewisse Standzeiten überdauert und an anderen Stellen schnell verschlissen ist, vielmehr ist ein Überdauern der Beschichtung auf der gesamten Beschichtungsfläche gewünscht. Aus diesem Grund sind schon kleine Beeinträchtigungen der Beschichtungsqualität zu vermeiden, beispielsweise ist eine Beeinträchtigung der Haftung der Beschichtung aufgrund von Verschmutzungen des Werkstücks vor oder während des Beschichtungsvorgangs zu vermeiden. Ein hohes Maß an Sauberkeit und ein gutes Vakuum in der Beschichtungskammer während des Beschichtungsvorgangs sind daher unerlässlich für eine gute Qualität der Beschichtung. Daneben ist auch eine thermische Vorbehandlung des zu beschichtenden Werkstücks von hoher Wichtigkeit, häufig ist das Werkstück zunächst auf eine gewisse Temperatur zu erhitzen, so dass der Beschichtungswerkstoff mit dem Grundwerkstoff eine feste Verbindung eingeht. Bisherige Beschichtungsverfahren sehen beispielsweise eine Erhitzung des Werkstücks vorzugsweise in einer Vorkammer der eigentlichen Behandlungskammer unter Vakuum oder einer Schutzgasatmosphäre vor und eine anschließende Beschichtung ebenfalls unter Vakuum bzw. einer Schutzgasatmosphäre in einer Behandlungskammer. Die durch das Evakuieren erzielten Unterdrücke bewegen sich hierbei zwischen 0,1 mbar zu Beginn der Behandlung und 30 mbar nach der Applikation der Schutzgasatmosphäre und während des Beschichtens. Eine leistungsstarke Pumpanlage benötigt zur Evakuierung einer Kammer auf den gewünschten Unterdruck bei Bauteilen in der Größe beispielsweise einer Gasturbinenschaufel etwa 90 Sekunden, welche Dauer einen unmittelbaren und erheblichen Einfluss auf die Herstellungskosten des Endproduktes hat. Wird dieser Zeitraum verkürzt, kommt es zu einer nicht akzeptabel schlechten Qualität der Beschichtung, da eine zu starke Absorption von Luft aus der Umgebung während der Beschichtung entweder zu nicht hinreichend haftenden chemischen Strukturen oder zu einer ungewollten chemischen Veränderung des Beschichtungsmaterials führt. Ein Grund für die lange Dauer des Evakuiervorgangs ist unter anderem in der unvermeidbaren Verschmutzung der Wände der Behandlungskammern bzw. Vorkammern solcher Anlagen zu sehen. Die Verschmutzungsschichten nehmen insbesondere Kondensate aus der feuchten Umgebungsluft in großen Mengen auf, welche während des Evakuierens über einen langen Zeitraum ausdampfen und die Qualität des Vakuums nachhaltig verschlechtern.

Ausgehend von den Problemen und Nachteilen des Standes der Technik hat es sich die Erfindung zur Aufgabe gemacht, die Produktivität von Beschichtungsanlagen, insbesondere von Niederdruckplasmabeschichtungsanlagen zur Beschichtung von Gasturbinenschaufeln, zu verbessern, ohne Einbußen in der Qualität der Beschichtung hinnehmen zu müssen.

Die Aufgabe wird erfindungsgemäß durch eine Beschichtungsanlage mit den Merkmalen des Anspruchs 1 bzw. durch ein Beschichtungsverfahren mit den Merkmalen des Anspruchs 8 gelöst. Die jeweils rückbezogenen Unteransprüche beinhalten vorteilhafte Weiterbildungen der Erfindung.

Eine erfindungsgemäße Temperierung der Behandlungskammer auf eine Temperatur zwischen 45°C und 75°C erfolgt vorzugsweise mittels Wärmetauschern an den Wänden der Kammer, welche die Wärme zwischen den Kammerwänden und einem Wärmeträgerfluid, beispielsweise Wasser austauschen. Im bisherigen Stand der Technik findet eine Temperierung der Kammer auf eine Temperatur von etwa 20°C statt. Die erfindungsgemäße Erhöhung der Kammertemperatur bzw. der Temperatur der Kammerwände auf 45° bis 75°C, vorzugsweise auf 55 bis 65°C, was die besten Ergebnisse erbrachte hinsichtlich der Bearbeitungsdauer und der Beschichtungsqualität, hat den großen Vorteil, dass sich das gewünschte Vakuum schneller erreichen lässt und aufgrund der hohen Güte des Vakuums eine Reduktion der Absorption von Bestandteilen der Luft aus der Umgebung im Rahmen des Beschichtungsprozesses stark reduzieren lässt. Demzufolge erhöht sich die Qualität der Beschichtung mit einer gleichzeitigen Verringerung der Bearbeitungszeit pro Werkstück. Diese positiven Effekte sind darauf zurückzuführen, dass die höhere Temperatur der Kammer bzw. der Kammerwände die Kondensation von Bestandteilen der stets feuchten Luft an den Kammerwänden bzw. den dortigen Verschmutzungen stark reduziert. Wird die Dauer der Evakuierung beibehalten, kann ein niedrigerer Druck erzielt werden. Aufgrund der geringeren Menge von Kondensaten im Bereich der Kammerwände ist der Unterdruck bzw. das Vakuum auch nachhaltig stabiler, da sich die Menge nachfolgend verdampfender Kondensate aufgrund der höheren Temperatur stark reduziert.

Ein weiterer Vorteil der höheren Kammertemperatur bzw. Kammerwandtemperatur ergibt sich daraus, dass zum Zwecke der Beschichtung das Werkstück meist auf etwa 900°C vorgeheizt wird und diese Temperatur auch während des Beschichtungsprozesses im Interesse einer hohen Beschichtungsqualität aufrecht erhalten bleiben sollte. Die gegenüber dem Stand der Technik erhöhte Kammerwandtemperatur trägt entscheidend dazu bei, dass auch große Werkstücke während des Beschichtungsverfahrens weitestgehend ihre erhöhte Temperatur beibehalten. Dieser Effekt ist im Wesentlichen auf die veränderte Wärmebilanz in erster Linie in Folge von Wärmestrahlung in den evakuierten Kammern zurückzuführen. In Folge der Anwendung des erfindungsgemäßen Verfahrens bzw. der Umsetzung einer erfindungsgemäßen Beschichtungsanlage erhöht sich die Produktivität um nahezu 10%.

Zweckmäßig weist die Beschichtungsanlage neben einem ersten Wärmetauscher im Bereich der Kammerwände einen zweiten Wärmetauscher auf, der die Zulauf temperatur für den ersten Wärmetauscher auf 55°C bis 65°C einregelt. Im Interesse eines hohen Durchsatzes von zu beschichtenden Werkstücken ist es zweckmäßig wenn die Beschichtungsanlage neben der eigentlichen Behandlungskammer noch wenigstens eine - vorzugsweise zwei - Vorkammer aufweist, in denen die Werkstücke auf eine für die Beschichtung zweckmäßige Temperatur von vorzugsweise 900°C erhitzt werden. Neben einer Temperierung der Vorkammer auf eine Temperatur von 45°C bis 75°C ist es sinnvoll, wenn auch die Vorkammern eine derartige Temperierung erfahren. Um die eigentliche Beschichtung in einem möglichst geschützten Raum durchzuführen, ist es vorteilhaft, wenn die Behandlungskammer, in der die Beschichtung stattfindet, von den Vorkammern jeweils mittels einer verschließbaren Trennung abtrennbar ist. Eine derartige Schleuse ermöglicht auch die Beibehaltung einer hohen Vakuumqualität insbesondere in der Behandlungskammer. Im Rahmen der notwendigen Öffnung der Trennung bei dem Transfer eines Werkstücks von einer Vorkammer in die Behandlungskammer und dem damit verbundenen Druckausgleich zwischen der Behandlungskammer und der Vorkammer kann die Vorkammer bereits auf das Niveau der Behandlungskammer evakuiert sein, so dass die Behandlungskammer im Wesentlichen ununterbrochen den für das Beschichten erforderlichen Unterdruck aufweist.

Zum sicheren Betrieb der Beschichtungswerkzeuge ist in der Regel eine Kühlung selbiger erforderlich mittels eines Kühlkreislaufs. Eine energetisch besonders vorteilhafte Bilanz lässt sich erzielen, wenn dieser Kühlkreislauf Wärme mit dem Temperierkreislauf für die Kammern bzw. die Kammerwände austauscht und auf diese Weise die zu einem großen Teil in Wärme übergehende Energie aus dem im hohen Maße exothermen Beschichtungsvorgang zur Temperierung der Kammern genutzt werden kann. Ein erfindungsgemäßes Beschichtungsverfahren läuft bevorzugt schrittweise derart ab, dass eine Vorkammer auf etwa 0,1 mbar evakuiert wird, die Vorkammer mit Schutzgas auf einen Druck von 30 mbar geflutet wird, welches Schutzgas bevorzugt Argon ist, anschließend mittels mindestens eines Brenners, der ein Gemisch aus Argon mit Helium oder Wasserstoff verbrennt, das Werkstück auf eine Temperatur zwischen 700°C und 1000°C, bevorzugt 900°C erhitzt wird, woraufhin das Werkstück in die Behandlungskammer zum Beschichten transportiert wird und mittels des Beschichtungswerkzeuges mit der gewünschten Schicht versehen wird. Schließlich wird das Werkstück in einer Vorkammer abgekühlt.

Im Folgenden ist die Erfindung anhand eines speziellen Ausführungsbeispiels unter Bezugnahme auf eine Zeichnung näher erläutert. Für den Fachmann ergeben sich neben dem speziellen Ausführungsbeispiel weitere Ausführungsformen der Erfindung. Es zeigt:
- Figur 1: eine schematisch Darstellung einer erfindungsgemäßen Beschichtungsanlage und eines erfindungsgemäßen Beschichtungsverfahrens.

Figur 1 zeigt eine erfindungsgemäße Beschichtungsanlage 1, welche als Niederdruckplasmabeschichtungsanlage 2 ausgebildet ist und als wesentliche Bestandteile eine Behandlungskammer 3 und zwei Vorkammern 4, 5 sowie einen Kühlkreislauf 6 zur Kühlung von Brennern 7, 8 und einem Beschichtungswerkzeug 9 sowie einen Temperierkreislauf 10 zur Temperierung der Vorkammern 4, 5 und der Behandlungskammer 3.

Die Beschichtungsanlage 1 dient der Beschichtung von Werkstücken 12, die in einem ersten Schritt S1 in eine erste Vorkammer 4 eingebracht werden, die auf ein Vakuum von 0,1 mbar mittels einer ersten Pumpe 13 evakuiert wird. Anschließend wird die erste Vorkammer 4 mit einem Schutzgas Argon auf einen Druck von 30 mbar geflutet (zweiter Schritt S2). Mittels des ersten Brenners 7 wird das Werkstück 12 auf eine Temperatur von 900°C unter Verbrennung eines Argon-Helium-Gemischs erhitzt (dritter Schritt S3). In einem vierten Schritt S4 findet ein Transport des Werkstücks 12 in die Behandlungskammer 3 statt, wobei zunächst zwischen der Vorkammer 4 und der Behandlungskammer 3 ein Druckausgleich durchgeführt wird und eine verschließbare Trennung 20 zwischen der Vorkammer 4, 5 und der Behandlungskammer 3 vorübergehende geöffnet wird. Während des fünften Schritts S5 wird die eigentliche Beschichtung des Werkstücks 12 mittels des Beschichtungswerkzeugs 9 statt, wobei ständig eine zweite Pumpe 14 den Unterdruck der Behandlungskammer 3 auf etwa 30 mbar hält. Abschließend wird das Werkstück 12 nach einem Wechsel von der Behandlungskammer 3 in die erste Vorkammer 4 unter Öffnung der Trennung 20 in der ersten Vorkammer 4 auf eine Zwischentemperatur abgekühlt (sechster Schritt S6). Der gleiche Vorgang findet in Kombination der Behandlungskammer 3 mit der zweiten Vorkammer 5 statt.

Erfindungsgemäß werden die Vorkammern 4, 5 und die Behandlungskammer 3 bzw. die Wände 11 dieser Kammern mittels des Temperierkreislaufs 10 auf einer Temperatur zwischen 55°C und 65°C gehalten. Der Temperierkreislauf 10 umfasst einen Tank 30, in dem ein Fluid 31, nämlich Wasser, zur Temperierung vorgehalten wird. Entsprechend der Temperatur der Kammern bzw. der Zulauftemperatur des Fluids 31 zu ersten Wärmetauschern 35, 36, 37 weist das Fluid 31 in dem Tank 30 eine Temperatur von 55°C bis 65°C auf. Der Tank 30 arbeitet hierbei gleichzeitig als zweiter Wärmetauscher 40, der die von dem Fluid 31 aufgenommene Prozesswärme in die Umgebung abgibt. Neben dem Temperierkreislauf 10 umfassend einen Kammerwasserzulauf 50, einen Kammerwasserrücklauf 60 ist zur Kühlung der Brenner 7, 8 und des Beschichtungswerkzeugs 9 der Kühlkreislauf 6 vorgesehen, der neben einem Brennerzulauf 51 und einem Brennerrücklauf 61 noch einen Brennerwassertank 41 aufweist. Vorzugsweise weist der Brennerwassertank 41 bzw. der Brennerzulauf 51 eine Temperatur von 18°C bis 20°C auf. Für die Konstanz dieser Temperatur sorgt eine Kühlung 80 im Brennerwasserrücklauf 61. Optional kann eine Wärmeübertragung zwischen dem Brennerwasserrücklauf 61 und dem Temperierkreislauf 10, vorzugsweise dem Kammerwasserzulauf 50 mittels eines dritten Wärmetauschers 90 erfolgen, so dass die Abwärme aus den Beschichtungsprozess bzw. dem Aufheizen der Werkstücke 12 energetisch günstig der Temperierung der Kammern 3, 4, 5 zu Gute kommt.

### Bezugszeichenliste

- S1: erster Schritt
- S2: zweiter Schritt
- S3: dritter Schritt
- S4: vierter Schritt
- S5: fünfter Schritts
- S6: sechster Schritts
- 1: Beschichtungsanlage
- 2: Niederdruckplasmabeschichtungsanlage
- 3: Behandlungskammer
- 4: erste Vorkammer
- 5: zweite Vorkammer
- 6: Kühlkreislauf
- 7: Brenner
- 8: Brenner
- 9: Beschichtungswerkzeug
- 10: Temperierkreislauf
- 11: Wand
- 12: Werkstück
- 13: erste Pumpe
- 14: zweite Pumpe
- 20: Trennung
- 30: Tank
- 31: Fluid
- 35: erster Wärmetauscher
- 36: erster Wärmetauscher
- 37: erster Wärmetauscher
- 40: zweiter Wärmetauscher
- 50: Kammerwasserzulauf
- 51: Brennerzulauf
- 60: Kammerwasserrücklauf
- 61: Brennerrücklauf

## Patentansprüche

1. Beschichtungsanlage (1),
insbesondere Niederdruckplasmabeschichtungsanlage (2),
mit mindestens einer Behandlungskammer (3) und einem Beschichtungswerkzeug (9),
insbesondere einer Plasmaspritzvorrichtung,
wobei mindestens eine Pumpe (zweite Pumpe 14) zur Evakuierung der Behandlungskammer (3) vorgesehen ist, welche Behandlungskammer (3) temperierbar ausgebildet ist,
**dadurch gekennzeichnet,**
**dass** zumindest die Wände (11) der Behandlungskammer (3) und/oder das Innere der Behandlungskammer (3)auf eine Temperatur zwischen 45°C und 75°C temperiert sind.

2. Beschichtungsanlage (1) nach Anspruch 1,
**dadurch gekennzeichnet,**
**dass** zur Temperierung der Behandlungskammer (3) ein erster Wärmetauscher (35, 36, 37) vorgesehen ist, welcher Wärme zwischen der Behandlungskammer (3) und einem Fluid (31) eines Temperierkreislaufs (10) austauscht.

3. Beschichtungsanlage (1) nach Anspruch 2,
**dadurch gekennzeichnet,**
**dass** die Temperatur des Fluids (31) mittels eines zweiten Wärmetauschers (40) geregelt wird, welcher zweite Wärmetauscher (40) derart ausgebildet und eingestellt ist,
**dass** die Temperatur des Fluids (31) am Vorlauf des ersten Wärmetauschers (35, 36, 37) zwischen 55°C und 65°C eingeregelt ist.

4. Beschichtungsanlage (1) nach Anspruch 1, 2 oder 3,
**dadurch gekennzeichnet,**
**dass** angrenzend an die Behandlungskammer (3) mindestens eine Vorkammer (4, 5) angeordnet ist, in welcher eine thermische Vorbehandlung von zu beschichtenden Werkstücken (12) stattfindet.

5. Beschichtungsanlage (1) nach Anspruch 4,
**dadurch gekennzeichnet,**
**dass** zumindest die Wände (11) der Vorkammer (4, 5) auf eine Temperatur zwischen 45°C und 75°C temperiert sind.

6. Beschichtungsanlage (1) nach Anspruch 4 oder 5,
**dadurch gekennzeichnet,**
**dass** zwischen der Vorkammer (4, 5) und der Behandlungskammer (3) eine verschließbare Trennung (20) vorgesehen ist.

7. Beschichtungsanlage (1) nach einem der vorhergehenden Ansprüche,
**dadurch gekennzeichnet,**
**dass** das Beschichtungswerkzeug (9) mittels eines Kühlkreislaufs (6) gekühlt wird und das der Kühlkreislauf (6) mit dem Temperierkreislauf (10) Wärme austauscht.

8. Beschichtungsverfahren zur Niederdruckplasmabeschichtung mit einer temperierten und evakuierten Behandlungskammer (3),
in welcher ein Werkstück (12) mittels mindestens eines Beschichtungswerkzeugs (9) beschichtet wird,
**dadurch gekennzeichnet,**
**dass** die Temperatur in der Behandlungskammer (3) beim Beschichten zwischen 45°C und 75°C eingestellt ist.

9. Beschichtungsverfahren nach dem vorhergehenden Anspruch,
**dadurch gekennzeichnet,**
**dass** in einem
- ersten Schritt (S1) eine Vorkammer(4, 5) auf etwa 0,1 mbar evakuiert wird,
- zweiten Schritt (S2) die Vorkammer(4, 5) mit Schutzgas auf einen Druck von 30 mbar geflutet wird,
- dritten Schritt (S3) mittels eines Brenners (7, 8) das Werkstück (12) in der Vorkammer (4, 5) auf eine Temperatur zwischen 700°C und 1000°C erhitzt wird,
- vierten Schritt (S4) das Werkstück (12) in die Behandlungskammer (3) transportiert wird,
- fünften Schritt (S5) das Werkstück (12) mittels des Beschichtungswerkzeugs (9) beschichtet wird,
- sechsten Schritt (S6) das Werkstück (12) abgekühlt wird.

## Geänderte Patentansprüche

### Geänderte Patentansprüche gemäss Regel 86(2) EPÜ.

**1.** Beschichtungsanlage (1),
insbesondere Niederdruckplasmabeschichtungsanlage (2), mit mindestens einer Behandlungskammer (3) und einem Beschichtungswerkzeug (9),
insbesondere einer Plasmaspritzvorrichtung,
wobei mindestens eine Pumpe (zweite Pumpe 14) zur Evakuierung der Behandlungskammer (3) vorgesehen ist,
welche Behandlungskammer (3) temperierbar ausgebildet ist, **dadurch gekennzeichnet,**
**dass** zumindest die Wände (11) der Behandlungskammer (3) und/oder das Innere der Behandlungskammer (3) auf eine Temperatur zwischen 45°C und 75°C temperiert sind und
**dass** angrenzend an die Behandlungskammer (3) mindestens eine Vorkammer (4, 5) angeordnet ist,
in welcher eine thermische Vorbehandlung von zu beschichtenden Werkstücken (12) stattfindet.

**2.** Beschichtungsanlage (1) nach Anspruch 1,
**dadurch gekennzeichnet,**
**dass** zur Temperierung der Behandlungskammer (3) ein erster Wärmetauscher (35, 36, 37) vorgesehen ist,
welcher Wärme zwischen der Behandlungskammer (3) und einem Fluid (31) eines Temperierkreislaufs (10) austauscht.

**3.** Beschichtungsanlage (1) nach Anspruch 2,
**dadurch gekennzeichnet,**
**dass** die Temperatur des Fluids (31) mittels eines zweiten Wärmetauschers (40) geregelt wird,
welcher zweite Wärmetauscher (40) derart ausgebildet und eingestellt ist,
**dass** die Temperatur des Fluids (31) am Vorlauf des ersten Wärmetauschers (35, 36, 37) zwischen 55°C und 65°C einregelbar ist.

**4.** Beschichtungsanlage (1) nach Anspruch 3,
**dadurch gekennzeichnet,**
**dass** zumindest die Wände (11) der Vorkammer (4, 5) auf eine Temperatur zwischen 45°C und 75°C temperierbar sind.

**5.** Beschichtungsanlage (1) nach Anspruch 3 oder 4,
**dadurch gekennzeichnet,**
**dass** zwischen der Vorkammer (4, 5) und der Behandlungskammer (3) eine verschließbare Trennung (20) vorgesehen ist.

**6.** Beschichtungsanlage (1) nach einem der vorhergehenden Ansprüche,
**dadurch gekennzeichnet,**
**dass** das Beschichtungswerkzeug (9) mittels eines Kühlkreislaufs (6) gekühlt wird und das der Kühlkreislauf (6) mit dem Temperierkreislauf (10) Wärme austauscht.

**7.** Beschichtungsverfahren zur Niederdruckplasmabeschichtung mit einer temperierten und evakuierten Behandlungskammer (3),
in welcher ein Werkstück (12) mittels mindestens eines Beschichtungswerkzeugs (9) beschichtet wird,
**dadurch gekennzeichnet,**
**dass** die Temperatur in der Behandlungskammer (3) beim Beschichten zwischen 45°C und 75°C einstellbar ist.

**8.** Beschichtungsverfahren nach dem vorhergehenden Anspruch,
**dadurch gekennzeichnet,**
**dass** in einem
- ersten Schritt (S1) eine Vorkammer(4, 5) auf etwa 0,1 mbar evakuiert wird,
- zweiten Schritt (S2) die Vorkammer(4, 5) mit Schutzgas auf einen Druck von 30 mbar geflutet wird,
- dritten Schritt (S3) mittels eines Brenners (7, 8) das Werkstück (12) in der Vorkammer (4, 5) auf eine Temperatur zwischen 700°C und 1000°C erhitzt wird,
- vierten Schritt (S4) das Werkstück (12) in die Behandlungskammer (3) transportiert wird,
- fünften Schritt (S5) das Werkstück (12) mittels des Beschichtungswerkzeugs (9) beschichtet wird,
- sechsten Schritt (S6) das Werkstück (12) abgekühlt wird.
